# EUROPÄISCHE PATENTSCHRIFT

(11) **EP 0 719 349 B1**
(45) Veröffentlichungstag und Bekanntmachung des Hinweises auf die Patenterteilung: **29.04.1998**
(21) Anmeldenummer: 94926797.5
(22) Anmeldetag: 09.09.1994
(51) Int. Cl.: C22C 33/02, B22F 5/08

(54) **VERFAHREN ZUR HERSTELLUNG VON SINTERTEILEN**
PROCESS OF PRODUCING SINTERED ARTICLES
PROCEDE DE PRODUCTION DES ARTICLES FRITTES

(30) Priorität: 16.09.1993 DE 4331938; 09.06.1994 DE 9409832 U
(43) Veröffentlichungstag der Anmeldung: 03.07.1996
(73) Patentinhaber: MANNESMANN Aktiengesellschaft, 40213 Düsseldorf (DE)
(72) Erfinder: DAUTZENBERG, Norbert, D-41844 Wegberg (DE); LINDNER, Karl-Heinz, D-45481 Mülheim (DE); VOSSEN, Klaus, D-40667 Meerbusch (DE)
(74) Vertreter: Meissner, Peter E., Dipl.-Ing.
(86) Internationale Anmeldenummer: DE9401087
(87) Internationale Veröffentlichungsnummer: WO9508006

(56) Entgegenhaltungen:
- EP-A- 0 457 418
- WO-A-90/06198
- DE-A- 3 808 460
- FR-A- 2 440 240
- E.KLAR 'METALS HANDBOOK' 1984 , ASM , OHIO 9th edition vol.7 siehe Seite 360, Spalte 3, Zeile 23 - Seite 361, Spalte 3, Zeile 12

## Beschreibung

Die Erfindung betrifft ein Verfahren zur Herstellung von Sinterteilen gemäß dem Gattungsbegriff des Patentanspruchs 1.

Die Herstellung von mechanischen Bauteilen aus Eisenwerkstoffen im Wege der Sintertechnik hat gegenüber einer Herstellung durch spanende Formgebung (z.B. Drehen, Bohren, Fräsen) den großen Vorteil, daß die eigentliche Formgebung in einem einzigen Arbeitsgang praktisch ohne die Entstehung von Rbfallmaterial erfolgen kann und daher bei Serienteilen schneller und kostengünstiger möglich ist. Die Teile werden beispielsweise auf einer hydraulischen Metallpulverpresse in einem Formwerkzeug unter Rnwendung eines Preßdrucks von z.B. 7 t/cm² zu Grünlingen gepreßt und anschließend in einem Ofen bei etwa 1120-1150°C (Normalsintern) oder auch bei etwa 1250-1280°C (Hochtemperatursintern) gesintert, um eine ausreichende statische und dynamische Festigkeit zu erlangen. Herstellungsbedingt weisen Sinterteile stets eine geringere Dichte als die des entsprechenden vollmassiven Werkstoffs (theoretische Dichte) auf, da sie von Poren durchsetzt sind. Bei Eisenwerkstoffen liegt die tatsächliche Dichte der Sinterteile üblicherweise je nach angewendetem Preßdruck und Form des Teils bei etwa 80 - 92 % der theoretischen Dichte. Hierdurch ergibt sich zwangsläufig eine Beeinträchtigung der mechanischen Eigenschaften, die dazu führt, daß Sinterteile bei besonders hoher mechanischer Beanspruchung bisher kaum angewendet werden, zumal eine größere Dimensionierung zur Kompensation dieses Nachteils im Regelfall wegen der damit verbundenen Volumen- und Gewichtserhöhung nicht akzeptiert werden kann. Hinzu kommt, daß die im Sinterteil enthaltenen Poren als innere Kerben wirken können, die zu einer drastischen Verminderung insbesondere der dynamischen Festigkeitseigenschaften führen können.

Um das Porenvolumen von Sinterteilen zu vermindern, ist es bekannt, das Eisenbasispulver mit einem höheren Phosphorgehalt einzusetzen. Dies führt zu einem deutlichen Schrumpfen während des Sintervorgangs und damit zu einer Dichtesteigerung. Die Schrumpfung des Sinterteils wird bei der geometrischen 6estaltung der Preßform durch entsprechende übermaße berücksichtigt und kann somit weitestgehend kompensiert werden. Die Zugabe von Phosphor, die entweder durch entsprechendes Zulegieren zu der bei der Pulverzerstäubung eingesetzten Schmelze oder durch Zumischen von Phosphorverbindungen zum Eisenbasispulver erfolgen kann, hat jedoch den Nachteil, daß sie nur bis zu einem gewissen 6rad zur Dichtesteigerung genutzt werden kann, weil höhere Phosphorgehalte tendenziell eine Versprödung des Sinterteils hervorrufen und somit die Empfindlichkeit gegenüber Kerbwirkung noch erhöht wird.

Ein anderer Weg, zu einer höheren Dichte, also zu einer Verminderung des Porenvolumens zu kommen, ist in der sogenannten Zweifachsintertechnik zu sehen, bei der der Preßkörper nach einem ersten Sintern bei üblicherweise ca. 700 - 900°C einem erneuten Preßvorgang und einem abschließenden Fertigsintern unterzogen wird. Wegen des zweifachen Pressens und Sinterns handelt es sich hierbei um ein sehr kostenintensives Verfahren.

Aus der WO 91/19582 ist ein Eisenbasispulver bekannt, das eine vergleichsweise hohe Schlagfestigkeit gewährleisten soll. Es schreibt als Legierungselemente zwingend 0,3 - 0,7 Gew-% Phosphor und 0,3 - 3,5 Gew-% Molybdän vor. Etwa vorhandene weitere Legierungselemente sind in der Summe auf maximal 2 Gew-% beschränkt. Bevorzugt liegen die 6ehalte an Molybdän bei 0,5 - 2,5 Gew-% und von Phosphor bei 0,4 - 0,6 Gew-% (Zugabe insbesondere in Form von Fe₃P). Für Kohlenstoff wird eine Obergrenze von 0,07 Gew-% empfohlen. Dieses Eisenbasispulver ist für normale Sintertemperaturen (unter 1450°C) geeignet. Die in dieser Schrift dargestellten Versuchsergebnisse zeigen, daß sowohl für Phosphor als auch für Molydbdän optimale Mengenanteile existieren, bei denen die Schlagfestigkeit besonders hoch liegt. So steigt die Schlagfestigkeit bei einem Pulver mit 0,5 Gew-% Phosphor bei Molybdängehalten von 0 - 1,0 Gew-% steil an, erreicht im Bereich 1 - 2 Gew-% ein Maximum und fällt jenseits von 3,5 Gew-% Molybdän sogar bis unterhalb der Rusgangswerte ab.

Weiterhin ist aus der DE 29 43 601 C2 ein vorlegiertes Stahlpulver zur Herstellung hochfester Sinterteile bekannt, das 0,35 bis 1,50 % Mn, 0,2 bis 5,0 % Cr, 0,1 bis 7,0 % Mo, 0,01 bis 1,0 V, maximal 0,10 % Si, maximal 0,01 % Al, maximal 0,05 % C, maximal 0,004 % N, maximal 0,25 % Sauerstoff, Rest Eisen und andere herstellungsbedingte Verunreinigungen enthält. Der niedrige C-Gehalt ist erforderlich, um eine gute Preßbarkeit des Stahlpulvers zu ermöglichen, das durch Wasserverdüsung einer entsprechenden Schmelze und anschließende Reduktionsglühung bei 1000 °C erzeugt wird. Vor dem Verpressen zu 6rünlingen wird dieses Stahlpulver in üblicher Weise mit Schmiermitteln (z.B. 1 % Zinkstearat) versetzt und zusätzlich mit Graphitpulver gemischt, um den gewünschten C-Gehalt im Sinterteil einstellen zu können. Die zugesetzte Menge an Graphitpulver beträgt regelmäßig mehrere Zehntel Prozent (z.B. 0,8 %), da die Sinterteile nach dem Sintern in Öl gehärtet werden, um ausreichende Festigkeitswerte zu erhalten. Die preßfertige Metallpulvermischung muß daher unter Berücksichtigung der beim Sintern zu erwartenden Rbbrandverluste einen für einen Vergütungsstahl ausreichend hohen C-Gehalt aufweisen. Durch den Sintervorgang wird wegen des C-Gehaltes zwangsläufig ein Gefüge erzeugt, das je nach Abkühleschwindigkeit aus Martensit oder aus Martensit und Bainit oder aus Bainit und Perlit besteht. Zur Erzielung einer Dichte, die in der Nähe der theoretischen Dichte von Stahl liegt, ist vorgesehen, die Sinterteile vor der Wärmebehandlung einem Schmiedevorgang zu unterziehen.

Bei mechanisch stark beanspruchten Zahnrädern ist neben einer möglichst hohen Zahnfußbiegewechselfestigkeit insbesondere eine hohe Zahnflankentragfähigkeit erforderlich. Daher werden solche Zahnräder üblicherweise gehärtet. Bei einem Werkstoff mit relative hohem Phosphorgehalt führt dies jedoch zu einer unzulässigen Versprödung des Bauteils.

Aufgabe der Erfindung ist es daher, ein Verfahren der gattungsgemäßen Art anzugeben, mit dem Sinterteile mit hoher Dichte herstellbar sind, die bei guter Oberflächenhärtbarkeit insbesondere gute dynamische Festigkeitseigenschaften aufweisen und dadurch ohne Anwendung der aufwendigen Zweifachsintertechnik oder eines Schmiedevorgangs für mechanisch besonders stark belastbare Bauteile einsetzbar sind, insbesondere als Zahnräder für Automobilgetriebe und ähnlich beanspruchte Bauteile.

Gelöst wird diese Rufgabe hinsichtlich des Verfahrens durch die Merkmale des Patentanspruchs 1. Vorteilhafte Ausführungsformen dieses Verfahrens sind in den Unteransprüchen 2 bis 14 angegeben.

Es war völlig überraschend, daß gefunden werden konnte, daß ein z.B. durch Gasverdüsung, GaslFlüssigkeits-Verdüsung oder vorzugsweise durch Wasserverdüsung einer molybdänhaltigen Stahlschmelze und anschließende Reduktions- und Weichglühen bei 850 - 950 °C hergestelltes Stahlpulver sich nach Mischung mit üblichen Schmiermitteln der Pulvermetallurgie (z.B. Zinkstearat) zu Bauteilen verarbeiten läßt, die nur noch ein äußerst kleines Porenvolumen, d.h. eine nahe an der theoretisch höchstmöglichen Dichte des Werkstoffs liegende Dichte (z.B. 95 bis 98 %) aufweisen. Dabei ist lediglich ein einfaches Pressen unter Anwendung üblicher Drücke im Bereich 6,0 - 8,0 t/cm², vorzugsweise 6,5 - 7,5 t/cm² erforderlich. Die Sintertemperaturen können im Bereich 1050 - 1350°C liegen, wobei höhere Temperaturen bevorzugt werden. Das bedeutet bei Einsatz von Bandöfen etwa bis zu 1150 °C und bei Hubbalkenöfen etwa 1250 - 1300 °C (Hochtemperatursintern). Durch Hochtemperatursintern läßt sich die erzielbare Dichte gegenüber dem Normalsintern weiter steigern.

Die erfindungsgemäße Pulvermischung zeichnet sich dadurch aus, daß sie praktisch phosphorfrei ist, Phosphor also lediglich als Verunreinigung enthält (P < 0,02 Gew-%). Der mindestens erforderliche Molybdängehalt der Stahlschmelze, die für die Pulverherstellung eingesetzt werden soll, hängt von der vorgesehenen Sintertemperatur bei der späteren Herstellung der Sinterteile ab. Ein 6ehalt von 4,0 Gew-% ist in jedem Fall bereits als ausreichend anzusehen. Rus wirtschaftlichen 6ründen sollte eine Obergrenze von 5 Gew-%, vorzugsweise sogar von nur 4,5 Gew-% nicht überschritten werden. Bei einer Sintertemperatur von 1120°C reichen 3,8 Gew-% Molybdän und bei 1280°C sogar 2,7 6ew-% aus. Wegen der zu berücksichtigenden Schmelztoleranzen empfiehlt sich zur Sicherheit jedoch eine Erhöhung dieser unteren Grenzwerte um z.B. 0,5 Gew-% auf 4,3 Gew-% bzw. 3,2 Gew-%. Der mindestens erforderliche Molybdängehalt läßt sich in Rbhängigkeit von der Sintertemperatur T₅ wie folgt bestimmen:$\text{Mo (Gew-%) = 16,1} \frac{{\text{T}}_{\text{s}}}{{\text{100}}^{\text{o}}} \text{- 0,7} {\left(\frac{{\text{T}}_{\text{s}}}{{\text{100}}^{\text{o}}}\right)}^{2} \text{- 88,7}$

Die zu verdüsende Stahlschmelze muß nicht nur praktisch phosphorfrei sein, sondern darf auch keinen nennenswerten Kohlenstoffgehalt aufweisen (C < 0,01 % Gew-%), damit das Pulver ausreichend weich und gut preßbar bleibt. Zur Erhöhung der Festigkeit kann im Einzelfall, wenngleich dies möglichst sogar vermieden werden sollte, dem Pulver 6raphit zugemischt werden, der jedoch höchstens zu einem Kohlenstoffgehalt von 0,06 Gew-% in der Pulvermischung führen darf. Bevorzugt wird eine Begrenzung des Kohlenstoffgehalts auf max. 0,04 Gew-% und insbesondere auf max. 0,02 Gew-%. Das Pulver kann im übrigen die üblichen Verunreinigungen einer Stahlschmelze enthalten. Rußer Molybdän sind weitere metallische Legierungszusätze nicht erforderlich, stören aber in der Regel nicht, wenn sie nicht zu große Werte annehmen. Insgesamt sollten diese zusätzlichen Legierungselemente eine Summe von 1,0 Gew-%, vorzugsweise von 0,5 Gew-% nicht überschreiten. Zur Steigerung der Festigkeit der Legierung kann insbesondere die Zugabe von Chrom (vorzugsweise ohne weitere zusätzliche Legierungselemente) in den genannten Grenzen zweckmäßig sein.

Bei der Verarbeitung der Pulvermischung ist es vorteilhaft, den Sintervorgang in einer reduzierenden Atmosphäre, insbesondere in einer mindestens 10 Vol-%, vorzugsweise 20 - 40 Vol-% Wasserstoff enthaltenden Atmosphäre auszuführen. Damit wird beispielsweise erreicht, daß die Ausscheidung von Nitriden vermieden oder auf ein Minimum reduziert wird. Zweckmäßig ist beispielsweise der Einsatz von Formiergas, d.h. eine Mischung aus H₂ und N₂. Höhere H₂-Gehalte verbessern tendenziell die erzielbare Dichte beim Sintern, das aufgrund der Einstellung der erfindungsgemäßen Pulvermischung ausschließlich in der Alpha-Phase erfolgt und daher ein Dichtsintern (ohne Bildung einer flüssigen Phase) stark begünstigt. Die Abkühlung nach dem Sintern erfordert keine besonderen Maßnahmen. Die Sinterteile weisen ein rein ferritisches Gefüge aus FeMo-Mischkristallen auf.

Die gesinterten Teile können anschließend noch einer Kalibrierung unterzogen werden, die zu einer Verformung im Oberflächenbereich (Einebnung der Rauhigkeit) und somit zu einer besseren Oberflächenqualität und Maßhaltigkeit führt. Danach kann in bekannter Weise eine Einsatzhärtung durchgeführt werden, die sich insbesondere für Zahnräder und ähnlich beanspruchte Teile empfiehlt, da sie zu einer wesentlichen Erhöhung der Oberflächenhärte und zum Einbringen von Druckeigenspannungen führt. Bei Zahnrädern ist es zweckmäßig, vor der Einsatzhärtung den Verzahnungsbereich einem Weichschaben zu unterziehen. Nach dem Einsatzhärten der Zahnräder kann das übliche Schleifen von Bohrungen und Planflächen erfolgen.

Die in dieser Weise hergestellten Sinterteile haben eine nahe am theoretischen Höchstwert liegende Dichte, wobei besonders bemerkenswert ist, daß die verbleibenden Poren klein, in sich abgeschlossen und rund sind und daher keine nennenswerte Kerbwirkung entfalten. Daher ergeben sich ausgezeichnete dynamische Festigkeitswerte sowie nach einer Einsatzhärtung gleichzeitig auch hohe Oberflächenhärten, die für die Verschleißfestigkeit und z.B. die Zahnflankentragfähigkeit von entscheidender Bedeutung sind.

Anhand des nachfolgenden Ausführungsbeispiels wird die Erfindung näher erläutert. Die Figuren 1 und 2 zeigen in unterschiedlicher Vergrößerung Schliffbilder von erfindungsgemäß hergestellten Sinterteilen.

Aus einer Stahlschmelze mit (Gew-%)
< 0,01 % C
< 0,02 % P
3,2 % Mo
Rest Eisen und übliche Verunreinigungen (< 0,5 %)

wurde durch Wasserverdüsung ein feines, spratziges Stahlpulver hergestellt. Nach einer Reduktionsglühung über ca. 70 min bei ca. 900 °C wurde das Pulver, das einen Restsauerstoffgehalt von weniger als 0,15 Gew-% und nach dem Sieben eine Korngröße unter 0,2 mm aufwies, mit 0,8 Gew-% Mikrowachs als Gleitmittel vermischt. Ruf einer hydraulischen Metallpulverpresse wurden aus diesem Material unter Anwendung eines Preßdrucks von 7 t/cm² Probekörper nach ISO 2740 erzeugt, die anschließend bei einer Temperatur von 1280°C über ca. 30 min in einem Ofen unter Formiergas (80 % N₂, 20 % H₂) gesintert wurden. An einer Teilmenge der Probekörper wurde anschließend noch eine Einsatzhärtung bei 920 - 950 °C in einem Ofen mit einem C-Potential von 0,8 % durchgeführt, die zu einer Einhärtetiefe von ca. 0,4 mm führte. Die Untersuchung der Probekörper ergab folgende Werte:
Sinterdichte 7,60 ± 0,04 g/cm³
   (96 - 97 % der theoretischen Dichte)
Biegewechselfestigkeit bei 2 x 10⁶ Lastwechseln
   nach Einsatzhärtung ca. 450 MPa
   ohne Einsatzhärtung ca. 180 MPa
Bruchdehnung gesintert A₅ > 25 %

Die äußerst geringe Porosität ergibt sich aus den Schliffbildern der Figuren 1 und 2, wobei aus Fig. 2 die vorteilhafte runde Ausbildung der Poren klar entnehmbar ist.

## Patentansprüche

1. Verfahren zur Herstellung von Sinterteilen mit hoher Zähigkeit und Dichte durch Sintem von gepreßten Grünlingen bei einer im Bereich von etwa 1050 - 1350 °C liegenden Sintertemperatur Tₛ, wobei die Grünlinge hergestellt werden aus einer preßfertigen Pulvermischung aus Stahlpulver, das durch Verdüsung, insbesondere Wasserverdüsung, einer kohlenstoff- und phosphorfreien Molybdänstahlschmelze, deren Molybdängehalt in Abhängigkeit von der Sintertemperatur Tₛ mindestens$\text{Mo (Gew-%) = 16,1} \frac{{\text{T}}_{\text{s}}}{{\text{100}}^{\text{o}}} \text{- 0,7} {\left(\frac{{\text{T}}_{\text{s}}}{{\text{100}}^{\text{o}}}\right)}^{2} \text{- 88,7}$ beträgt, mit üblichen Verunreinigungen und anschließende Reduktions- und Weichglühung erzeugt wird und das danach mit üblichen Gleitmitteln versetzt und gegebenenfalls zur Einstellung eines Kohlenstoffgehaltes mit geringen Mengen Grafitpulver gemischt wird, wobei der Kohlenstoffgehalt der Pulvermischung auf maximal 0,06 Gew.-% begrenzt wird und die Reduktionsglühung im Temperaturbereich 850 bis 950 °C stattfindet.

2. Verfahren nach Anspruch 1,
dadurch gekennzeichnet,
daß der Gehalt an sonstigen metallischen Legierungselementen in der Stahlschmelze auf eine Summe von maximal 1,0 Gew.-%, vorzugsweise 0,5 Gew.-%, beschränkt wird.

3. Verfahren nach Anspruch 2,
dadurch gekennzeichnet,
daß der Schmelze Chrom, insbesondere Chrom ohne weitere sonstige Legierungselemente, zugesetzt wird.

4. Verfahren nach einem der Ansprüche 1 bis 3,
dadurch gekennzeichnet,
daß der Molybdängehalt für eine Sintertemperatur von 1280 °C mindestens 3,2 Gew.-% beträgt.

5. Verfahren nach einem der Ansprüche 1 bis 3,
dadurch gekennzeichnet,
daß der Molybdängehalt für eine Sintertemperatur von 1120 °C mindestens 4,3 Gew.-% beträgt.

6. Verfahren nach einem der Ansprüche 1 bis 5,
dadurch gekennzeichnet,
daß der Molybdängehalt auf maximal 5,0 Gew.-%, vorzugsweise auf maximal 4,5 Gew.-% begrenzt wird.

7. Verfahren nach einem der Ansprüche 1 bis 6,
dadurch gekennzeichnet,
daß der Kohlenstoffgehalt (Grafitpulver) auf maximal 0,04 Gew.-%, insbesondere auf 0,02 Gew.-% begrenzt wird.

8. Verfahren nach einem der Ansprüche 1 bis 7,
dadurch gekennzeichnet,
daß die Grünlinge durch Einfachpreßtechnik mit einem Preßdruck von 6,0 bis 8,0 t/cm² gepreßt werden und die anschließende Sinterung unter einer mindestens 10 Vol.-% Wasserstoff enthaltenden Atmosphäre, insbesondere einer N₂/H₂-Atmosphäre, erfolgt und die Sinterteile ein ferritisches Gefüge aufweisen.

9. Verfahren nach Anspruch 8,
dadurch gekennzeichnet,
daß der H₂-Anteil 20 bis 40 Vol.-% beträgt.

10. Verfahren nach Anspruch 9,
dadurch gekennzeichnet,
daß der Preßdruck 6,5 bis 7,5 t/cm² beträgt.

11. Verfahren nach einem der Ansprüche 1 bis 10,
dadurch gekennzeichnet,
daß die Sintertemperatur 1250 bis 1300 °C beträgt.

12. Verfahren nach einem der Ansprüche 1 bis 11,
dadurch gekennzeichnet,
daß die gesinterten Teile anschließend einer Kalibrierung unterzogen werden.

13. Verfahren nach einem der Ansprüche 1 bis 12,
dadurch gekennzeichnet,
daß die gesinterten und gegebenenfalls kalibrierten, insbesondere als Zahnräder hergestellten Teile einer Einsatzhärtung unterzogen werden.

14. Verfahren nach Anspruch 13,
dadurch gekennzeichnet,
daß die gesinterten und kalibrierten Zahnräder vor der Einsatzhärtung im Verzahnungsbereich geschabt werden.

## Claims

1. A method for the production of sintered articles of high toughness and density by sintering pressed green compacts at a sintering temperature Tₛ in the range from about 1050-1350°C, the green compacts being produced from a powder mixture which is ready for pressing, which is produced by atomisation, in particular water-atomisation, of a carbon- and phosphorus-free molybdenum steel melt, the molybdenum content of which, depending on the sintering temperature Tₛ, is at least$\text{Mo (% by wt.) = 16.1} \frac{{\text{T}}_{\text{s}}}{{\text{100}}^{\text{o}}} \text{- 0.7} {\left(\frac{{\text{T}}_{\text{s}}}{{\text{100}}^{\text{o}}}\right)}^{2} \text{- 88.7}$ with usual impurities and subsequent reduction and soft annealing, and which then has conventional lubricants added thereto and optionally in order to set a carbon content is mixed with small quantities of graphite powder, the carbon content of the powder mixture being limited to at most 0.06% by weight and the reduction annealing taking place in a temperature range of 850 to 950°C.

2. A method according to Claim 1, characterised in that the content of other metallic alloying elements in the steel melt is limited to a total of at most 1.0% by weight, preferably 0.5% by weight.

3. A method according to Claim 2, characterised in that chromium, in particular chromium without additional other alloying elements, is added to the melt.

4. A method according to one of Claims 1 to 3, characterised in that the molybdenum content for a sintering temperature of 1280°C is at least 3.2% by weight.

5. A method according to one of Claims 1 to 3, characterised in that the molybdenum content for a sintering temperature of 1120°C is at least 4.3% by weight.

6. A method according to one of Claims 1 to 5, characterised in that the molybdenum content is limited to at most 5.0% by weight, preferably to at most 4.5% by weight.

7. A method according to one of Claims 1 to 6, characterised in that the carbon content (graphite powder) is limited to at most 0.04% by weight, in particular to 0.02% by weight.

8. A method according to one of Claims 1 to 7, characterised in that the green compacts are pressed by single pressing technique at a compaction pressure of 6.0 to 8.0 t/cm² and the subsequent sintering is effected under an atmosphere containing at least 10% by volume hydrogen, in particular an N₂/H₂ atmosphere, and the sintered articles have a ferritic structure.

9. A method according to Claim 8, characterised in that the H₂ content is 20 to 40% by volume.

10. A method according to Claim 9, characterised in that the compaction pressure is 6.5 to 7.5 t/cm².

11. A method according to one of Claims 1 to 10, characterised in that the sintering temperature is 1250 to 1300°C.

12. A method according to one of Claims 1 to 11, characterised in that the sintered articles are then subjected to sizing.

13. A method according to one of Claims 1 to 12, characterised in that the sintered, optionally sized, articles, in particular manufactured as gear wheels, are subjected to case-hardening.

14. A method according to Claim 13, characterised in that the sintered, sized gear wheels are trimmed in the tooth zone before the case-hardening.

## Revendications

1. Procédé de fabrication de produits frittés, à haute ténacité et à masse volumique importante par frittage à une température de frittage T_{S} se trouvant dans la plage d'environ 1 050 à 1 350 °C d'ébauches de compact comprimées à froid, dans lequel les ébauches de compact sont fabriquées à partir d'un mélange de poudre prêt à être comprimé, composé de poudre d'acier, laquelle est produite, avec les impuretés habituelles, par atomisation, surtout par atomisation aqueuse, d'une masse fondue de molybdène-acier ne contenant ni carbone ni phosphore, dont la teneur en molybdène en fonction de la température de frittage Ts est d'au moins$\text{Mo (% en masse) = 16,1} \frac{{\text{T}}_{\text{s}}}{{\text{100}}^{\text{o}}} \text{- 0,7} {\left(\frac{{\text{T}}_{\text{s}}}{{\text{100}}^{\text{o}}}\right)}^{2} \text{- 88,7}$ suivie d'un recuit de réduction et d'adoucissement, et laquelle est ensuite mélangée aux lubrifiants habituels ainsi qu'éventuellement mélangée à de faibles quantités de poudre de graphite pour qu'une teneur en carbone s'établisse, et dans lequel la teneur en carbone du mélange de poudre est limitée à un maximum de 0,06 % en masse et le recuit de réduction a lieu dans la plage de température de 850 à 950 °C.

2. Procédé selon la revendication 1,
caractérisé en ce que,
la teneur en autres éléments d'alliage métalliques dans la masse fondue d'acier est limitée à un total d'au maximum 1,0 % en masse, de préférence 0,5 % en masse.

3. Procédé selon la revendication 2,
caractérisé en ce que,
du chrome, en particulier du chrome sans autres éléments d'alliage divers, est ajouté à la masse fondue.

4. Procédé selon l'une des revendications 1 à 3,
caractérisé en ce que,
la teneur en molybdène est d'au moins 3,2 % en masse pour une température de frittage de 1 280 °C.

5. Procédé selon l'une des revendications 1 à 3,
caractérisé en ce que,
la teneur en molybdène est d'au moins 4,3 % en masse pour une température de frittage de 1 120 °C.

6. Procédé selon l'une des revendications 1 à 5,
caractérisé en ce que,
la teneur en molybdène est limitée à un maximum de 5,0 % en masse, de préférence à 4,5 % en masse.

7. Procédé selon l'une des revendications 1 à 6,
caractérisé en ce que,
la teneur en carbone (poudre de graphite) est limitée à un maximum de 0,04 % en masse, notamment à 0,02 % en masse.

8. Procédé selon l'une des revendications 1 à 7,
caractérisé en ce que,
les ébauches de compact sont comprimées par compression uniaxiale avec une pression de formage de 6,0 à 8,0 t/cm², en ce que le frittage qui suit se fait sous une atmosphère contenant au moins 10 % en volume d'hydrogène, notamment une atmosphère de N₂/H₂, et en ce que les pièces frittées sont à structure ferritique.

9. Procédé selon la revendication 8,
caractérisé en ce que,
la proportion en H₂ est de 20 à 40 % en volume.

10. Procédé selon la revendication 9,
caractérisé en ce que,
la pression de formage est de 6,5 à 7,5 t/cm².

11. Procédé selon l'une des revendications 1 à 10,
caractérisé en ce que,
la température de frittage est de 1 250 à 1 300°C.

12. Procédé selon l'une des revendications 1 à 11,
caractérisé en ce que,
les pièces frittées sont ensuite soumises à un calibrage.

13. Procédé selon l'une des revendications 1 à 12,
caractérisé en ce que,
les pièces frittées et, le cas échéant, calibrées, en particulier produites sous la forme de roues dentées, sont soumises à un procédé de cémentation.

14. Procédé selon la revendication 13,
caractérisé en ce que,
les roues dentées frittées et calibrées sont rasées dans la zone d'engrenage avant la cémentation.
